# EUROPÄISCHE PATENTSCHRIFT

(11) **EP 1 223 823 B1**
(45) Veröffentlichungstag und Bekanntmachung des Hinweises auf die Patenterteilung: **28.07.2004**
(21) Anmeldenummer: 00974409.5
(22) Anmeldetag: 18.10.2000
(51) Int. Cl.: A43B 7/12

(54) **INNENSCHUH**
INNER SHOE
CHAUSSON INTERIEUR

(30) Priorität: 26.10.1999 DE 19951542
(43) Veröffentlichungstag der Anmeldung: 24.07.2002
(73) Patentinhaber: W.L. GORE & ASSOCIATES GmbH, 85640 Putzbrunn (DE)
(72) Erfinder: YOON, Stefan, 83043 Bad Aibling (DE)
(86) Internationale Anmeldenummer: PCT/EP2000/010236
(87) Internationale Veröffentlichungsnummer: WO 2001/030190

(56) Entgegenhaltungen:
- EP-A- 0 976 337
- WO-A-92/16119
- FR-A- 2 514 234
- US-A- 5 253 434

## Beschreibung

Die Erfindung betrifft einen aus einem Außenschuh herausnehmbaren wasserdichten Innenschuh. Weiter betrifft die Erfindung einen Schuh, der einen erfindungsgemäßen wasserdichten Innenschuh enthält und ein Verfahren zum Aufbringen einer Beschichtung auf den Sohlenbereich eines Innenschuh.

Wasserdichte Innenschuhe sind in der Schuhindustrie zur Herstellung wasserdichter Schuhe bekannt. Solche Innenschuhe haben meist die Form eines Sockens und bestehen aus einem wasserdichten Material. Sie werden während der Herstellung von wasserdichten Schuhen in einen wasserdurchlässigen Außenschuh fest oder lösbar befestigt.

Die US-Patentschrift mit der Nr. RE 34,890 (Sacre) beschreibt ein sockenähnliches Auskleidungsstück, im folgenden Innensocke genannt, zum Einbringen in einen Schuh. Diese Innensocke bedeckt die innere Oberfläche eines Schuhs und besteht aus einem textilen Laminat, wobei zwischen zwei textilen Außenlagen eine wasserdichte und wasserdampfdurchlässigen Funktionsschicht laminiert ist. Die Funktionsschicht macht den Schuh wasserdicht und gestattet gleichzeitig einen Wasserdampfdurchlaß. Die Innensocke ist mit dem oberen Rand des Schuhes vernäht und zusätzlich über partielle (örtliche) Klebepunkte mit dem Schuh verbunden.

Die US-Patentschrift US-A-5 253 434 offenbart einen wasserdichten Innenschuh der in einem Schuh angeordnet ist. Die Nähte des Innenschuh sind mit einem wasserdichten Dichtmittel beschichtet. Der Innenschuh wird während der Schuhherstellung zwischen Schaft und Futter eingeleistet oder direkt an den Schaft geklebt

Die deutsche Patentschrift DE 36 28 913 C2 offenbart einen Schuh mit einem herausnehmbaren sockenartigen Innenfutter. Das Innenfutter besteht aus einem Innenfuttermaterial und ist mit einer Textilschicht kaschiert. Das Innenfuttermaterial ist eine luftdurchlässige, dampfdurchlässige und wasserdichte Funktionschicht. Fersen- und Achillessehnenbereich des Innenfutters sind mit einer versteifenden äußeren Formauflage versehen, welche dem Innenfutter eine der Schaftform angepaßte Form verleiht. Diese Ausrüstung bedingt ein einfaches und faltenfreies Einbringen des Innenfutters in den Schuhinnenraum. Das Innenfuttermaterial ist waschbar.

Nachteilig an den im Stand der Technik beschriebenen sockenartigen wasserdichten Innenschuhen ist, dass diese während ihrer vorgesehenen Verwendung einer starken mechanischen Beanspruchung ausgesetzt sind. Dies führt schon nach kurzer Zeit zu einer mechanischen Beschädigung des Innenschuhs, vor allem des wasserdichten Innenschuhmaterials. Eine Beschädigung des Innenschuhmaterials ist Grund dafür, daß der Innenschuh nicht mehr wasserdicht ist.
Das bekannte Innenschuhmaterial enthält eine wasserdichte Funktionsschicht wie beispielsweise eine Membrane oder ein Film. Diese Funktionsschicht ist in der Regel sehr dünn, um die Beweglichkeit des Innenschuhes nicht zu beeinträchtigen. Damit reichen schon kleinste Beschädigungen der Funktionsschicht aus, den Innenschuh wasserdurchlässig vorzufinden.
Bei Schuhen mit herausnehmbaren Innenschuhen können über die Befestigungsmittel zur Befestigung des Innenschuhes im Außenschuh Fremdkörper wie Steine, Körner, Staubpartikel und ähnliches in den Zwischenraum zwischen Außen- und Innenschuh gelangen. Diese Fremdkörper reiben und scheuem zwischen Außen- und Innenschuhmaterial und beanspruchen dabei das Innenschuhmaterial welches die dünne wasserdichte und wasserdampfdurchlässige Funktionsschicht enthält. Diese Scheuer - und Reibungsbeanspruchung verursacht im Innenschuhmaterial die Entstehung von Löchern und Rissen und beschädigt dabei die Funktionsschicht derart, daß die Wasserdichtigkeit des Innenschuhes nicht mehr gewährleistet ist.
Weiterhin ist ein herausnehmbarer Innenschuh nur an seinem oberen Innenschuhrand über verschiedene Befestigungsmittel mit dem Außenschuh verbunden. Dadurch befindet sich der Sohlenbereich des Innenschuh lose und frei beweglich innerhalb des Außenschuhes. Da keine innere Fixierung des Innenschuhs vorgesehen ist, kommt es während des Gebrauches eines Schuhes zu Scheuer- und Reibungsbewegungen des Innenschuhs innerhalb des Außenschuhes. Besonders im Sohlen- und Fersenbereich kommt es durch die Auf- und Abwärtsbewegung der Fußsohle zu einer übermäßigen mechanischen Beanspruchung. Folge ist, dass sich wasserdichte Nähte aufreiben und Löcher und Risse innerhalb des Innenschuhmaterials und der Funktionsschicht entstehen. Befinden sich zusätzlich noch die oben angeführten Fremdkörper zwischen dem Innenschuh- und dem Außenschuhmaterial, wird die Beschädigung der Funktionsschicht beschleunigt. Der gesamte Schuh wird wasserundicht und verliert dadurch seine Funktionalität.

Die vorangemeldete jedoch nachveröffentlichte europäische Patentanmeldung EP-A-0 976 337 beschreibt einen Innenschuh zum Befestigen in einem Schuhwerk derart, dass der Innenschuh mit dem Außenschuh durch Vernähen fest verbunden ist. Der Innenschuh umfaßt einen wasserdichten Schaft und eine wasserdurchlässige Sohle. Sohle und Schaft sind miteinander über eine Naht verbunden. Der Innenschuh hat weiterhin eine wasserundurchlässige äußere Beschichtung, welche die gesamte Sohle und den unteren Teil des Schaftes über seinen gesamten Umfang bedeckt. Die Beschichtung hat die Funktion die Sohle und den unteren Teil des Schaftes wasserdicht auszustatten und dem Innenschuh eine gewisse Steifigkeit zu geben, damit er bei der Herstellung des Schuhes besser in den Außenschuh eingepaßt werden kann.

Aufgabe der vorliegenden Erfindung ist ein wasserdichter Schuh mit einem aus einem Außenschuh herausnehmbaren wasserdichten Innenschuh, wobei der Innenschuh widerstandsfähig gegenüber mechanischen Belastungen wie Scheuer- und Reibungswegungen ist und somit dauerhaft wasserdicht bleibt.

Eine zusätzliche Aufgabe der Erfindung ist ein aus einem Außenschuh herausnehmbarer wasserdichter Innenschuh, der getrennt vom Außenschuh mehrmals waschbar ist, ohne seine Wasserdichtheit zu verlieren.

Eine weitere zusätzliche Aufgabe besteht in einem wasserdichten Innnenschuh, der sich innerhalb eines Außenschuhes derart verankern kann, dass es zu einer starken Haftung des Innenschuhs im Außenschuh kommt und somit Reibungsbewegungen zwischen Innenschuh und Außenschuh weitestgehend vermieden werden.

Desweitern ist es Aufgabe der vorliegenden Erfindung, ein Verfahren zur Herstellung eines dauerhaft wasserdichten Innenschuhs zu entwickeln.

Die Aufgabe wird gelöst durch einen Schuh der einen Außenschuh und einen Innenschuh aufweist. Der Außenschuh hat einen ein Schuhbodenmaterial enthaltenden Schuhboden mit einer Schuhbodeninnenseite. Der Innenschuh weist ein wasserdichtes Innenschuhmaterial und einen Sohlenbereich mit einer Sohlenaußenseite auf. Die Sohlenaußenseite ist mit einer Beschichtung aus einem Elastomer versehen. Der Innenschuh ist mit dem Außenschuh lösbar verbunden und aus dem Außenschuh herausnehmbar.

Die Beschichtung geht mit dem Innenschuhmaterial einen Verbund ein.
In einer Ausführungsform weist die Beschichtung eine Reibungszahl von größer 0,9 bezogen auf das Schuhbodenmaterial der Schuhbodeninnenseite auf.

Mit einem derart gestalteten Innenschuh ist es möglich einen dauerhaft wasserdichten Schuh herzustellen. Durch die Beschichtung erhält die Sohlenaußenseite des Innenschuhs eine derart schützende Umhüllung, daß Scheuer- und Reibungsbewegungen als auch Fremdkörper im Sohlenbereich nicht zu einer Beschädigung des Innenschuhmaterials führen können.

Weiterhin ermöglicht die Beschichtung eine Haftung des Sohlenbereiches des Innenschuhs im Außenschuh. In Verbindung mit dem Schuhbodenmaterial zeigt der Innenschuh eine hohe Rutschfestigkeit. Diese Haftung der Beschichtung an dem Schuhbodenmaterial wird mit der Reibungszahl ausgedrückt, die das Beschichtungsmaterial in Bezug auf das Schuhbodenmaterial hat. Eine Haftung zwischen dem Schuhbodenmaterial und dem Elastomer wird bei einer Reibungszahl größer 0,9 erreicht. Vorzugsweise ist die Reibungszahl größer 1.5.
Die Reibungszahl ist abhängig von den verwendeten Materialien für den Schuhboden und der Beschichtung. Vorzugsweise enthält der Schuhboden eine Brandsohle, welche die Schuhbodeninnenseite bildet.
Durch die Haftung zeigt der Innenschuh einen festen Halt im Außenschuh und ist nicht mehr den früheren Scheuer- und Reibungsbewegungen eines loses eingehängten Innenschuhes ausgesetzt.

Mit dem erfindungsgemäßen wasserdichten Innenschuh ist es möglich, einen dauerhaft wasserdichten Schuh herzustellen. Die Beschichtung schützt sowohl die Sohlenaußenseite des Innenschuh vor Scheuer- und Reibungsbewegungen als auch vor Fremdkörpern im Sohlenbereich.

Weiterhin ist der Innenschuh mit der Beschichtung waschbar. Der feste Verbund von Beschichtungsmaterial und Innenschuhmaterial ermöglicht es, dass der Innenschuh aus dem Außenschuh herausgenommen und gewaschen werden kann, ohne dass es zu Ablöseerscheinungen zwischen Innenschuhmaterial und Beschichtungsmaterial kommt. Unter Ablöseerscheinungen wird verstanden, wenn sich das Beschichtungsmaterial von dem Innenschuhmaterial beispielsweise während eines Waschvorganges löst und eine schützende Umhüllung der Sohlenaußenseite des Innenschuhs nicht mehr gegeben ist.
Der Innenschuh kann mehr als zehn industrielle Waschzyklen ohne Ablöserscheinungen durchlaufen. Nach dieser Anzahl von Waschzyklen ist der Innenschuh in gleicher Weise wasserdicht wie davor.

Das Elastomer, aus welchem die Beschichtung gebildet wird, ist vorzugsweise aus der Gruppe der synthetischen Polymere gewählt. Dazu gehören unter anderem Silikone. thermo-plastische Elastomere, Polyurethane, thermo-plastische Polyurethane. Auch eine Mischung von mindestens zwei der zuvor genannten Polymere kann gewählt werden. Ebenso kann Naturkautschuk gewählt werden.

Die Polymere, aus welchen die Beschichtung gebildet wird, liegen vorzugsweise in Form eines Polymer-Dispersion, einer Polymer-Lösung oder einer Polymer-Schmelze vor. In einer bevorzugten Ausführungsform wird die Beschichtung aus einer Polymer-Dispersion gebildet.

Bevorzugt kommt eine Polychloropren-Dispersion als in Wasser verteilter natürlicher oder synthetischer Kautschuk, zur Anwendung. Vorzugsweise wird eine Latexmischung mit einem Anteil an Naturkautschuk verwendet, weil ein solche Beschichtung hochelastisch und sehr dehnbar ist. Das bietet den Vorteil, dass die ausgehärtete Beschichtung die Knickund Biegebeanspruchungen in einem Schuh aushält, ohne dass es zum Brechen oder Reißen der Beschichtung kommt. Weiterhin ist es mit der Polymer-Dispersion möglich, eine dünne Schicht Beschichtungsmaterial auf den Sohlenbereich aufzutragen, so dass der Innenschuh beweglich und flexibel bleibt.

Die Beschichtung kann durch Eintauchen, Bestreichen, Besprühen, Rollen oder mit einer Bürste auf die Außenseite des Sohlenbereiches des Innenschuhs aufgebracht werden. Vorzugsweise wird die Beschichtung durch Tränken bzw. Eintauchen des Innenschuhs in ein Bad mit der Polymer-Dispersion aufgebracht. Damit ist es möglich, die Beschichtung innerhalb der vorgegebenen Konturen des Sohlenbereiches genau aufzutragen und durch die Anzahl und die Dauer des Tauchvorganges eine definierte Dicke der Beschichtung einzustellen.

Die Polymer-Dispersion weist vor ihrem Auftrag auf den Sohlenbereich des Innenschuhs eine Viskosität zwischen 40 - 600 mPa·s auf. Vorzugsweise liegt die Viskosität bei 40 - 80 mPa·s. Mit dieser geringen Viskosität kann die Polymer-Dispersion in einer bevorzugten ersten Ausführungsform leicht in die Poren fließen und die Porenräume ausfüllen und somit einen festen und unlösbaren Verbund mit dem Innenschuhmaterial herstellen.

Der feste Verbund kann durch zwei bevorzugte Ausführungsformen erreicht werden, jedoch ist die Erfindung nicht auf diese Ausführungsformen beschränkt.
In einer ersten Ausführungsform enthält das Innenschuhmaterial vorzugsweise mindestens ein poröses Material, so daß das Elastomer und vorzugsweise die Polymer-Dispersion mindestens teilweise in die Poren des Innenschuhmaterials hineinpenetrieren kann. Das poröse Material kann eine poröse wasserdichte Funktionsschicht, ein poröses textiles Flächengebilde oder ein textiles Laminat, welches mindestens eine poröse Funktionsschicht und mindestens ein poröses textiles Flächengebilde aufweist, darstellen. In dieser Ausgestaltung liegt der Vorteil, dass sich das Beschichtungsmaterial in den Poren des Innenschuhmaterials während des Vulkanisierprozesses verankert und ein fester Bestandteil des Innenschuhmaterials wird. Der Innenschuh kann problemlos mehrmals aus dem Außenschuh entfernt und gewaschen werden, ohne dass es zu einem Auflösen des Verbundes zwischen Innenschuhmaterial und Beschichtung kommt.

In einer anderen Ausführungsform enthält das Innenschuhmaterial neben einem textilen Flächengebilde eine nichtporöse wasserdichte Funktionschicht oder ein textiles Laminat mit mindestens einer nichtporösen Funktionsschicht. Das Elastomer, zum Beispiel in Form einer Polymer-Dispersion, dringt bis an die nicht poröse Funktionsschicht vor und lagert sich aufgrund der Adhäsionskräfte zwischen Funktionsschicht und Polymer-Dispersion an der Funktionsschicht an. Diese Anlagerung hat eine feste Haftung zwischen Beschichtung und Funktionsschicht zur Folge. Auch in diesem Fall kommt es zu einem festen Verbund zwischen dem Innenschuhmaterial und der Beschichtung. Weiter kann der Innenschuh beliebig oft aus dem Außenschuh entfernt und gewaschen werden, ohne dass es zu Ablöseerscheinungen zwischen Innenschuhmaterial und der Beschichtung kommt.

In einer bevorzugten ersten Ausführungsform ist das Innenschuhmaterial ein textiles Laminat mit einer wasserdichten und wasserdampfdurchlässigen Funktionsschicht, vorzugsweise eine Membrane aus expandiertem Polytetrafluorethylen (ePTFE). Dabei ist die Funktionsschicht auf mindestens ein textiles Flächengebilde laminiert. Dieses Flächengebilde ist ein Gewebe, ein Gestricke, ein Vlies oder ein Gewirke.
Die vorzugsweise Verwendung eines textilen Laminates mit einer wasserdichten und wasserdampfdurchlässigen Funktionsschicht als Innenschuhmaterial erreicht, dass der Innenschuh zusätzlich zur Wasserdichtigkeit auch wasserdampfdurchlässig ist. Somit wird Wasserdampf wie beispielsweise Schwitzfeuchtigkeit aus dem Innenschuh über die Funktionsschicht und durch das Außenschuhmaterial an die Umgebung abgegeben.

Das Verfahren zur Herstellung eines erfindungsgemäßen Innenschuhs mit einem Sohlenbereich und einer Außenseite weist die folgenden Schritte auf:
a) Bereitstellen eines Innenschuhs,
b) Einführen eines Füllmaterials in den Innenschuh,
c) Beschichten der Außenseite des Sohlenbereiches des Innenschuhs mit einem Elastomer

Zusätzlich zu Schritt c) kann in einem weiteren Schritt d) ein Trocknen der Beschichtung erfolgen. Die Trocknung erfolgt vorzugsweise bis zu einer Temperatur von 80°C in einer Zeit von maximal 30 min.
In einem weiteren Schritt e), der sich Schritt d) anschließt, erfolgt ein Vulkanisieren der Beschichtung. Die Vulkanisation findet vorzugsweise bei einer Temperatur von 120°C in einer Zeit von maximal 20 min statt.
Das Füllmaterial füllt das Innere des Innenschuhs aus und bringt den Innenschuh so in Form, dass die Beschichtung gleichmäßig im Sohlenbereich aufgetragen werden kann. Vorzugsweise ist das Füllmaterial ein Schuhleisten.

Der erfindungsgemäße Innenschuh soll nun anhand der folgenden Zeichnungen näher erläutert werden:
Fig. 1 zeigt einen Schuh der mit einem erfindungsgemäßen Innenschuh aufgebaut ist.
Fig.2. zeigt einen Schnitt durch einen Außenschuh mit einer Brandsohle und einem Innenschuh
Fig.3 zeigt den erfindungsgemäßen Innenschuh
Fig.4 zeigt einen Querschnitt eines textilen Laminates welches Bestandteil eines Innenschuhes ist.
Fig.5 zeigt einen Querschnitt der Funktionsschicht welche in Fig.3 verwendet wird
Fig.6 zeigt einen bekannten Innenschuh
Fig. 7 zeigt die Verfahrensschritte a-c zur Aufbringung der erfindungsgemäßen Beschichtung.

### Definitionen:

### Wasserdicht:

Der Begriff wasserdicht bedeutet, dass das zu untersuchende Material einen Wassereintrittsdruck von mehr als 13 kPa (0,13 bar) aushalten kann. Vorzugsweise kann das Material einem Wasserdruck von mehr als 100 kPa (1 bar) standhalten. Die Messung erfolgt, indem eine Probe des zu untersuchenden Materials mit einer Fläche von 100 cm² einem ansteigenden Wasserdruck ausgesetzt wird. Zu diesem Zweck wird destilliertes Wasser mit einer Temperatur von 20 ± 2°C verwendet. Der Anstieg des Wasserdruckes beträgt 60 ± 3 cmH₂O/min. Der Wassereintrittsdruck der Probe entspricht dem Druck, an welchem Wasser auf der gegenüberliegenden Seite der Probe durchschlägt. Die genaue Methode zur Durchführung dieses Testes ist in dem ISO-Standard Nr. 811 aus dem Jahre 1981 beschrieben.

### Wasserdampfdurchlässig:

Der Begriff wasserdampfdurchlässig wird über den Wasserdampfdurchgangswiderstand Ret des so bezeichneten Materials definiert. Der Ret-Wert ist eine spezifische Materialeigenschaft von Flächengebilden bzw. Materialaufbauten, die den "latenten" Verdampfungswärmefluss durch eine gegebene Fläche infolge eines bestehenden stationären Partialdruckgradienten bestimmt.
Der Wasserdampfdurchgangswiderstand wird mit der Hohenstein Hautmodellversuch ermittelt, welcher in der Standard-Prüfvorschrift Nr. BPI 1.4 vom September 1987 des Bekleidungsphysiologischen Instituts e.V. Hohenstein beschrieben wird.
Als wasserdampfdurchlässig wird ein(e) Membrane/Laminat definiert, die/das einen Ret von unter 150 (m² Pa)/W aufweist. Vorzugsweise weist die Funktionsschicht einen Ret von unter 20 (m² Pa)/W auf.

### Funktionsschicht

Der Begriff Funktionsschicht wird zur Beschreibung einer Schicht mit wasserdichten und wasserdampfdurchlässigen Eigenschaften verwendet.

### Reibungszahl

Die Bestimmung der Reibunsgzahl µ dient der Beurteilung von Sohlenwerkstoffen bezüglich ihres Gleit-(Rutsch-)verhaltens auf definierten Bodenbelägen.

Die Reibungszahl ist eine Proportionalitätskonstante. Sie setzt sich aus der Reibungskraft F_{R} und der Normalkraft F_{N} zusammen. Die Reibunsgkraft F_{R} ist die an der Berührungsfläche zweier fester Körper aufgrund ihrer Rauheit wirkende Kraft, die die Bewegung der Körper gegeneinander hemmt. Sie wirkt parallel zur Berührungsfläche und entgegen der Bewegung. Sie ist proportional zur Auflagekraft, die einen Körper gegen den anderen drückt.
Es gilt F_{R} = µ x F_{N}

Es wird zwischen der Haft- und der Gleitreibung unterschieden. Die Haftreibung ist die Reibung, die bei Beginn der Gleichtreibung als Schwellenwert zu überwinden ist bzw. ist die Reibung zwischen relativ zueinander ruhenden Körpern bei denen die angreifende Kraft nicht ausreicht, um eine Relativbewegung hervorzurufen. Die Haftreibungszahl wird mit µ_{S} bezeichnet.

Die Gleitreibung ist die Reibung zwischen relativ zueinander bewegten Körpern, welche unmittelbar nach Überwindung der Haftreibung bei der vorgegebenen Gleitgeschwindigkeit noch wirksam bleibt. Die Gleitreibungszahl wird mit µ_{D} bezeichnet.
Die Bestimmung der Reibungszahl µ erfolgt über die Bestimmung der Haft- (µ_{S} )und Gleitreibungskoeffizienten (µ_{D}) in Anlehnung an DIN 53375 "Bestimmung des Reibungsverhältnis".
Das in der DIN 53375 beschriebene Prüfgerät besteht aus einem Antriebsmechanismus zur Erzeugung einer gleichförmigen Relativbewegung der beiden Reibepartner gegeneinander und einer Kraftmeßeinrichtung zur Registrierung der Reibekräfte. Die Relativbewegung kann durch einen bewegten Probetisch oder durch Bewegung der Meßeinrichtung in entgegengesetzter Richtung erreicht werden. Die Normalkraft F_{N} wird durch einen Reibklotz mit Filzbelag und einer Masse von 200 g erzeugt.
Für jede Messung werden zwei Probekörper mit je einer Fläche von 80 mm x 200 mm benötigt. Mindestens drei solcher Paare sind zu prüfen. Die Oberflächen der Probekörper sind frei von Verunreinigungen zu halten. Vorzugsweise werden die Oberflächen der Probekörper mit Alkohol gereinigt.

Der in Fig. 1 dargestellte Schuh 1 besteht aus einem Außenschuh 20 mit einem erfindungsgemäßen Innenschuh 10. Der Innenschuh 10 hat einen oberen Innenschuhrand 16, der eine Innenschuhöffnung 18 zur Aufnahme eines Fußes umschließt. Vom Innenschuh 10 ist nur der obere Innenschuhrand 16 mit einer Befestigungsvorrichtung 40 sichtbar, da sich der übrige Innenschuh 10 innerhalb des Außenschuh 20 befindet.

Der Außenschuh 20 besteht aus einem Außenschuhschaft 22 und einem Schuhboden 52. Der Schuhboden 52 ist der untere Bereich eines Schuhes 1 und enthält eine in Fig. 1 nicht dargestellte Brandsohle 27, eine Außensohle 24 und eine Laufsohle 54. In einer Ausführungsform weist der Schuhboden 52 nur eine Außensohle 24 und eine Laufsohle 54 auf. Der Schuhboden 52 weist mindestens ein Schuhbodenmaterial 53 auf.
Die Außensohle 24 und die Laufsohle 54 sind aus wasserdichtem Material wie Gummi oder Kunststoff wie beispielsweise Polyurethan oder aus nicht-wasserdichtem, jedoch atmungsaktiven Material wie insbesondere Leder oder mit Gummi-oder Kunststoffintarsien versehenem Leder. Vorzugweise kommt eine Kunststoffsohle aus Polyurethan zum Einsatz. Die Außensohle 24 ist an den Außenschuhschaft 22 angespritzt, angezwickt, angeklebt oder angenäht. Die Laufsohle 54 ist an die Außensohle 24 angespritzt, angezwickt, angeklebt oder angenäht.

Der Außenschuhschaft 22 ist mit einem wasserdurchlässigen Außenschuhmaterial aufgebaut, wie beispielsweise Leder oder textilen Materialien. Bei den textilen Materialien kann es sich um Gewebe, Gestricke, Gewirke, Flies oder Filz handeln. Diese textilen Materialien können aus Naturfasern oder Synthetikfasern hergestellt sein. Synthetikfasern sind beispielsweise aus Polyestern, Polyamiden, Polypropylenen oder Polyolefinen oder Mischungen von wenigstens zwei solcher Materialien hergestellt.
Der Außenschuhschaft 22 weist einen Zungenbereich 23 mit einer Zunge 25 auf. Die Zunge 25 kann in Form eines mit dem Außenschuhschaft 22 verbunden Zungenbeutel oder als getrennt vom Außenschuhschaft 22 frei bewegliche Zunge 25 vorliegen.
Auf der Außenseite 26 des Außenschuhschaftes 22 sind eine Mehrzahl von Verschlußelementen wie zum Beispiel Ösen 36 zur Aufnahme eines Schnürbandes zur Befestigung des Schuhes 1 an einem Fuß befestigt. Anstelle der Ösen 36 können auch Haken, Schlaufen oder ein Klettverschluß vorgesehen sein.
Der Außenschuhschaft 22 weist einen oberen Außenschuhrand 29 auf. Der obere Außenschuhrand 29 bildet eine Außenschuhöffnung 38 zur Aufnahme für den Innenschuh 10.
Am oberen Außenschuhrand 29 befindet sich vorzugsweise auf der Außenseite 26 eine Außenschuhbefestigungsvorrichtung 50 zur Befestigung des Innenschuhs 10.

Wie in Fig. 2 zu sehen enthält der Außenschuh 20 einen mindestens ein Schuhbodenmaterial 53 enthaltende Schuhboden 52, welcher eine Brandsohle 27 enthält. Der Außenschuh 20 hat einen Außenschuhschaft 22 mit einer Außenseite 26, und einer Innenseite 28. Ferner weist der Schuhboden 52 eine Außensohle 24 und eine Laufsohle 54 auf. Die Brandsohle 27 ist auf die Außensohle 24 geklebt und bildet mit ihrer zur Außenschuhöffnung 38 gerichteten Brandsohlenoberfläche 39 die Schuhbodeninnenseite 56. Die Brandsohle 27 weist ein Brandsohlenmaterial aus der Gruppe der Leder, Lederersatzstoffe, Kunststoffe und textilen Flächengebilden auf. In einer Ausführungsform ist die Brandsohle 27 eine Kombination aus mindestens zwei Brandsohlenmaterialien der Gruppe der Leder, Lederersatzstoffe, Kunststoffe, Gummi und textilen Flächengebilden. Das textile Flächengebilde kann ein Gewebe, ein Gestricke, ein Vlies oder ein Gewirke sein, wobei vorzugsweise Nadelvliese eingesetzt werden. Als Kunststoff wird beispielsweise Nylon verwendet.
Vorzugsweise wird eine Brandsohle 27 aus Leder oder Lederersatzstoffen gewählt. Gebräuchliche Brandsohlen 27 sind aus Viskose, zum Beispiel eine unter der Handelsbezeichnung TEXON® der Texon Mockmuhl GmbH in Mockmuhl, Deutschland erhältlichen Viskose-Brandsohle, oder eine Brandsohle aus Vlies wie zum Beispiel Polyestervlies, dem Schmelzfasern zugesetzt sein können. Üblich ist auch eine Brandsohle 27 aus Leder oder verklebten Lederfasern.

In dem Außenschuh 20 befindet sich ein erfindungsgemäßer Innenschuh 10 mit einer Beschichtung 30 in seinem Sohlenbereich 12. Der Sohlenbereich 12 des Innenschuhs 10 liegt auf der Oberfläche 39 der Brandsohle 27 auf, welche die Schubodeninnenseite 56 bildet.

Ein erfindungsgemäßer Innenschuh 10 ist in Fig 3 schematisch dargestellt. Der Innenschuh 10 enthält ein Innenschuhmaterial 15 und hat einen Sohlenbereich 12 und eine Außenseite 14. Der Innenschuh 10 hat einen oberen Innenschuhrand 16 der eine Innenschuhöffnung 18 zur Aufnahme eines Fußes umschließt. Am oberen Innenschuhrand 16 befindet sich eine Innenschuhbefestigungsvorrichtung 40 zum Anbringen des Innenschuhs 10 an der Außenschuhbefestigungvorrichtung 50 des Außenschuhs 20.
Auf der Außenseite 14 des Innenschuhs 10 können Verstärkungsmaterialien oder Polsterungen 19 angebracht sein. Der Innenschuh 10 weist einen mit dem Innenschuhmaterial 15 verbundenen Zungenbeutel 17 auf.
Der Innenschuh 10 wird aus Einzelteilen bestehend aus Innenschuhmaterial 15 zusammengefügt.

Der Sohlenbereich 12 des Innenschuhs 10 umfaßt Spitze 32 und Ferse 34 sowie einen Sohlenrandbereich 21. Die Außenseite 14 des Innenschuhs 10 ist im Sohlenbereich 12 mit einer Beschichtung 30 versehen. Wie in Fig. 3 dargestellt, bedeckt die Beschichtung 30 in einer Ausführungsform vollständig den Sohlenbereich 12.

Der Innenschuh 10 und der Außenschuh 20 sind über eine erste Befestigungsvorrichtung 40 und eine zweite Befestigungsvorrichtung 50 miteinander verbunden. Die erste Befestigungsvorrichtung 40 und die zweite Befestigungsvorrichtung 50 können aus einem Klettverschluss, einem Reißverschluss, aus Haken und Ösen, aus Schnüren oder aus Druckknöpfen gebildet sein. In Figur 3 ist die erste Befestigungsvorrichtung 40 beispielhaft als Kletttverschluss ausgebildet. In einer bevorzugten Ausführungsform, wie in Figur 1 dargestellt, werden hauptsächlich wasserdichte Druckknöpfe 62 verwendet. Diese sind am oberen Randbereich von Innenschuh 10 und Außenschuh 20 befestigt. Zusätzlich können die Zunge 25 des Außenschuhs 20 und der Zungenbeutel 17 des Innenschuhs 10 über einen weiteren Klettverschluß aneinander befestigt sein.

Das Innenschuhmaterial 15 kann aus synthetischen oder natürlichen Material bestehen und ist wasserdicht.
Vorzugsweise weist das Innenschuhmaterial 15 eine wasserdichte und wasserdampfdurchlässige Funktionsschicht 45 auf, die mit mindestens einem textilen Flächengebilde 82 zu einem textilen Laminat 80 verbunden ist.

In Figur 4 ist der Querschnitt des textilen Laminates 80 aus einem Innenschuhmaterial 15 dargestellt. Das textile Laminat 80 besteht aus drei Lagen, einem ersten textilen Flächengebilde 82, der wasserdichten und wasserdampfdurchlässigen Funktionschicht 45 und einem zweiten textilen Flächengebilde 84. Die Funktionsschicht 45 hat eine erste Seite 47 und eine zweite Seite 49. Das erste textile Flächengebilde 82 und das zweite textile Flächengebilde 84 sind jeweils auf die erste Seite 47 bzw. auf der die zweiten Seite 49 der Funktionsschicht 45 laminiert. In einer Ausführungsform kann die Funktionsschicht 45 auch nur mit einem textilen Flächengebilde 82 verbunden sein.

Ein textiles Flächengebilde 82 kann ein Gewebe, ein Gestricke, ein Vlies oder ein Gewirke sein. Als Material können eine Vielzahl von Materialien wie Polyester, Polyamide (Nylon), Polyolefine und andere mehr in Frage kommen. Vorzugsweise ist das erste textile Flächengebilde 82 und das zweite textile Flächengebilde 84 ein glattes oder gerauhtes Gewirke aus Polyester.

Die Funktionsschicht 45 ist vorzugsweise eine Membrane oder ein Film. Geeignete Materialien für eine wasserdichte Funktionsschicht 45 sind Polytetrafluorethylene, Polyurethane, Polyurethan-Polyester, Polyethylen, Silikone, Polyolefine, Polyacrylate, Polyamide, Polypropylen einschließlich Polyetherester. Die Funktionsschicht 45 kann porös oder nichtporös sein.

Die Funktionsschicht 45 ist in einer Ausführungsform dieser Erfindung eine poröse polymere Schicht 60 mit einer kontinuierlichen nichtporösen hydrophilen wasserdampfdurchlässigen Schicht 70. Ein solcher Schichtaufbau ist in Figur 5 zu sehen. Die Funktionsschicht 45 ist wasserdicht und hat einen Wasserdampfdurchgangswiderstand von weniger als 15 m²·Pa/W (150x10⁻³ (m² mbar)/W).

Vorzugsweise ist die poröse polymere Schicht 60 eine mikroporöse polymere Membrane mit einer mikroskopischen Struktur von offenen miteinander verbundenen Mikrohohlräumen. Diese Schicht ist luftdurchlässig und wasserdampfdurchlässig.
Als Polymere für die mikroporöse Membrane können Kunststoffpolymere als auch elastische Polymere zur Anwendung kommen. Geeignte Polymere können zum Beispiel Polyester, Polyamide, Polyolefine, Polyketone, Polysulfone, Polycarbonate, Fluorpolymere, Polyacrylate, Polyurethane, Copolyetherester, Copolyetheramide und andere sein. Vorzugsweise sind die Polymere Kunststoffpolymere.
Das am meisten bevorzugte mikroporöse polymere Material ist expandiertes Polytetrafluorethylen (ePTFE). Dieses Material zeichnet sich durch eine Vielzahl von offenen, miteinander verbundenen Hohkräumen aus, einem großem Hohlraumvolumen und einer großen Stärke. Expandiertes Polytetrafluorethylen ist weich, flexibel, hat stabile chemische Eigenschaften, einen hohen Wasserdampfübergang und eine Oberfläche mit einer guten Abweisung gegen Verunreinigungen. Die Patente US-A-3 953 566 und US-A-4 187 390 beschreiben die Herstellung solcher Membrane aus mikroporösem expandiertem Polytetrafluorethylen und es wird ausdrücklich auf diese Patente verwiesen.

Die kontinuierliche wasserdampfdurchlässige Schicht 70 ist ein hydrophiles Polymer.
Ohne Beschränkung darauf sind geeignete kontinuierliche wasserdampfdurchlässige Polymere solche aus der Familie der Polyurethane, der Familie der Silikone, der Familie der Copolyetherester oder der Familie der Copolyetherester Amide. Geeignete Copolyetherester hydrophiler Zusammensetzungen werden in der US-A-4 493 870 (Vrouenraets) und US-A- 4 725 481 (Ostapachenko) gelehrt. Geeignete Polyurethane sind in der US-A-4 194 041 (Gore ) beschrieben. Geeignete hydrophile Zusammensetzungen sind in der US-A-4 230 838 (Foy et al.) zu finden. Eine bevorzugte Klasse von kontinuierlichen wasserdampfdurchlässigen Polymeren sind Polyurethane, besonders solche, die Oxyethyleneinheiten enthalten wie in der US-A-4 532 316 (Henn) beschrieben ist.

Textile Laminate 80 mit der oben beschriebenen wasserdichten und wasserdampfdurchlässigen Funktionsschicht 45 sind bei der Firma W.L.Gore & Associates unter der Bezeichnung GORE-TEX® Laminat erhältlich.

Zur Herstellung eines Innenschuhs 10 werden aus einem Innenschuhmaterial 15 wie beispielsweise aus dem oben beschriebenen textilen Laminat 80 Einzelteile geschnitten und mit mindestens einer Naht 13 zu einem Innenschuh 10 zusammengefügt. Ein solcher gefertigter Innenschuh 10 ist in Figur 6 dargestellt. Die dabei entstehenden Nähte 13 können beispielsweise im Achillesfersenbereich 4 und im Vorderfußbereich 6 verlaufen. Als Achillesfersenbereich 4 eines Innenschuhes 10 wird der Bereich bezeichnet, wo sich die Achillesferse eines Fußes befindet. Der Vorderfußbereich 6 des Innenschuhs 10 umfaßt die Zehen und den Fußrücken eines Fußes. Die Nähte 13 können genäht, geschweißt oder geklebt sein und sind wasserdicht ausgebildet. Vorzugsweise werden die Nähte 13 dazu mit einem wasserdichten Nahtabdichtungsband 86 abgedichtet. Ein solches Nahtabdichtungsband 86 wird unter dem Markennamen GORE-SEAM® Nahtabdichtungsband von der Firma W.L.Gore & Associates vertrieben. Die Herstellung eines wasserdichten und wasserdampfdurchlässigen Innenschuh 10 wird in der US-Patentschrift RE 34,890 beschrieben und es wird ausdrücklich auf dieses Patent verwiesen.

Bezugnehmend auf Fig. 3 ist die Außenseite 14 des Innenschuh 10 im Sohlenbereiches 12 mit einer Beschichtung 30 versehen.
Die Beschichtung 30 ist aus einem Elastomer. Vorzugsweise liegt ein vulkanisiertes Elastomer vor. Das Elastomer ist ein natürliches oder ein synthetisches Polymer. In einer Ausführungsform wird eine Mischung bestehend aus einem natürlichen und einem synthetischen Polymer auf den Innenschuh 10 aufgebracht. Als natürliches Polymer wird vorzugsweise Naturkautschuk gewählt. Die synthetischen Polymere kommen aus der Gruppe der Silikone, thermo-plastische Elastomere wie zum Beispiel Styrol-Butadien (SBS) oder Styrol-Isophoron (SJS), Polyurethane, thermo-plastische Polyurethane. Vorzugsweise werden die synthetischen Polymere aus der Gruppe der Polychloropren Homopolymere (CR), der Acrylnitril-Butadien-Copolymere (NBR) und der carboxylierten Acrylnitril-Butadien-Copolymers (XNBR), Polyurethane gewählt.
Das Elastomer kann aus einer Polymer-Dispersion, einer Polymer-Lösung oder einer Polymer-Schmelze gebildet werden. Vorzugsweise kommt eine Polymer-Dispersion 95 zur Anwendung. Aus der Gruppe der synthetischen Polymere wird vorzugsweise eine Polychloropren-Dispersion ausgesucht. Ein entsprechende Polymer-Dispersion 95 ist beispielsweise bei der Firma Polymer Latex GmbH, mit Sitz in Marl. Deutschland unter den Markennamen BAYPREN®Latex und PERBUNAN®N Latex erhältlich.
Besonders bevorzugt ist eine Polymer-Dispersion 95, die aus einem BAYPREN®-Latex mit einem Anteil an Naturkautschuk besteht. Diese Polymermischung ist hochelastisch und sehr dehnbar. Sie ist beispielsweise bei der Firma WOLFF Gummi + Kunststoffe mit Sitz in Mörlenbach, Deutschland erhältlich.

Die Beschichtung 30 wird durch Tauchen, Besprühen oder Streichen eines Elastomers auf die Außenseite 14 des Innenschuhes 10 im Sohlenbereich 12 aufgebracht.
Vorzugsweise wird der Innenschuh 10 in eine Polymer Dispersion 95 getaucht.

Mit dem Aufbringen der Polymer-Dispersion 95 bildet diese einen Verbund mit dem Innenschuhmaterial 15.
Liegt ein textiles Laminat 80 als Innenschuhmaterial 15 vor, dringt die Polymer-Dispersion 95 durch das erste textile Flächengebilde 82 bis zur Funktionsschicht 45 vor. Dabei wird das erste textile Flächengebilde 82 vollständig mit der Polymer-Dispersion 95 durchtränkt.
Bei einer porösen Funktionsschicht 45 penetriert die Polymer-Dispersion 45 zusätzlich mindestens teilweise in die Poren der Funktionsschicht 45 hinein und bildet so einen festen Verbund zwischen textilem Laminat 80 und Polymer-Dispersion 95.

Bei einer nichtporösen Funktionsschicht 45 lagert sich die Polymer-Dispersion 95 vorzugsweise blasenfrei an die Funktionsschicht 45 an. Bei diesem Vorgang kommt der Verbund durch die Haftung der Polymer-Dispersion 95 auf der nichtporösen Funktionsschicht 45 aufgrund von Adhäsionskräften zustande.

Für diese Vorgänge sind Polymer-Dispersionen 95 mit einer geringen Viskosität erforderlich. Die Viskosität einer Polymer-Dispersion liegt zwischen 40-600 mPa·s, vorzugsweise zwischen 40-80 mPa·s.

In einer bevorzugten Ausführungsform enthält das Innenschuhmaterial 15 ein textiles Laminat 80 mit einer mikroporösen Funktionsschicht 45. Die Funktionsschicht 45 ist dabei eine mikroporöse ePTFE-Membrane, welche mit einem ersten Flächengebilde 82 aus einem Polyestergewirke und einem zweiten Flächengebilde 84 ebenfalls aus einem Polyestergewirke zusammenlaminiert ist.
Die Polymer-Dispersion 95 durchdringt während des Tauchvorganges das erste textile Flächengebilde 82 des textilen Laminat 80 und durchtränkt und ummantelt die Polyesterfasern dabei vollständig. Aufgrund der geringen Viskosität der Polymer-Dispersion 95 kann diese zumindest teilweise bis in die Poren der mikroporösen Funktionsschicht 45 gelangen. Die derart hineinpenetrierte Polymer-Dispersion 95 härtet innerhalb der Poren der Funktionsschicht 45 und der Poren des ersten textilen Flächengebildes 82 aus und bilden einen festen und nichtlösbaren Verbund in sich und gleichzeitig mit dem textilen Laminat 80.

Dieser Vorgang des Beschichtens der Außenseite 14 des Innenschuhs 10 im Sohlenbereich 12 ist nicht auf die Verwendung einer Polymer-Dispersion 95 beschränkt. Neben einer Polymer-Dispersion 95 können auch Polymer-Lösungen oder Polymer-Schmelzen zum Beschichten der Außenseite 14 verwendet werden.
In bevorzugter Weise wird die Beschichtung 30 durch Tauchen des Sohlenbereich 12 des Innenschuhs 10 in eine Polymer-Dispersion 95 aufgebracht.
Eine schematische Darstellung des Tauchvorganges ist in Figur 7 a-c dargestellt und wird nachstehend erläutert.

Die Figuren 7a-c zeigen einen Tauchbehälter 90, in welchem sich ausreichend Polymer-Dispersion 95 mit Raumtemperatur zwischen 10 - 35°C, vorteilhafterweise um die 20°C befindet.

Der vorgefertigte Innenschuh 10 aus dem textilen Laminat 80 wird bereitgestellt. In den Innenschuh 10 wird ein Schuhleisten 98 eingeführt. Der Schuhleisten 98 hat die Funktion, den Innenschuh 10 auszufüllen und ihm somit eine dreidimensionale fußähnliche Form zu geben. Weiterhin ist dadurch die Oberfläche des Innenschuh 10 gestrafft und die Beschichtung 30 kann gleichmäßig und glatt aufgetragen werden. Der Schuhleisten 98 ist an einer Stange 92 schwenkbar ausgeführt.
In Figur 7a ist der erste Schritt eines Tauchvorganges abgebildet. Der Innenschuh 10 wird so geschwenkt, daß der Fersenbereich 34 in die Polymer-Dispersion 95 eintaucht.
In einem zweiten Schritt, wie in Figur 7b zu sehen, schwenkt der Innenschuh 10 in dem Tauchbehälter 90 derart, dass zu dem Fersenbereich 34 die Außenseite 14 des Sohlenbereiches 12 in die Polymer-Dispersion 95 eintaucht. Dabei wird auch ein Sohlenrandbereich 21 mit Polymer-Dispersion 95 bedeckt. Die Höhe des Sohlenrandbereiches 21 kann nach Bedarf durch höheres oder tieferes Eintauchen des Innenschuh 10 in die Polymer-Dispersion 95 eingestellt werden. Vorzugsweise beträgt die Höhe des Sohlenrandbereiches 21 nicht mehr als 5cm.
In Figur 7c ist ein dritter Schritt des Tauchvorganges abgebildet. Der Innenschuh 10 schwenkt aus dem Tauchbehälter 90 heraus. Dabei wird die Spitze 32 des Innenschuh 10 in die Polymer-Dispersion 95 tief eingetaucht.

Mit diesen drei Schritten 7a-7c hat der gesamte Sohlenbereich 12 eine Beschichtung 30 aus der Polymer-Dispersion 95 erhalten.

Die Schichtdicke d der Beschichtung 30 sollte mehr als 0,2mm betragen. Vorzugsweise soll die Schichtdicke d zwischen 0,4mm bis 4mm betragen. Besonders bevorzugt ist eine Schichtdicke d von 1mm, damit der Innenschuh 10 beweglich und flexibel bleibt.

Nach dem Tauchvorgang wird zur Aushärtung der Polymer-Dispersion 95 die Beschichtung 30 getrocknet und vulkanisiert. Die Trocknung schließt sich unmittelbar an den Tauchvorgang an. Dieser Verfahrensschritt dient dem Entfernen von Feuchtigkeit aus der Polymer- Dispersion 95, um bei dem späteren Vulkanisiervorgang die Bildung von Blasen in der Beschichtung 30 durch verdampfende Feuchtigkeit zu verhindern. Die Trocknung findet in einem Ofen bei einer Temperatur um die 70°C in einer Zeit von maximal 30 min statt. Als Trockenofen kann ein Durchflußtrockner der Firma Heraeus verwendet werden.

Das Vulkanisieren findet anschließend an die Trocknung statt und dient dem Aushärten der Polymer-Dispersion 95 auf und in dem Innenschuhmaterial 15. Dieser Schritt erfolgt in einem Ofen bei einer Temperatur um die 120°C in einer Zeit von maximal 20 min. Als Ofen kann ein bekannter Trockentunnel der Firma UVSM zur Anwendung kommen.

In einem weiteren Ausführungsbeispiel wird die Beschichtung 30 durch Sprühen auf den Sohlenbereich 12 aufgetragen. Dazu wird ein vorgefertigter Innenschuh 10 aus dem textilen Laminat 80 bereitgestellt. In den Innenschuh 10 wird ein Schuhleisten 98 eingeführt. Die Außenseite 14 des Innenschuh 10 wird mit Ausnahme des Sohlenbereiches 12 abgedeckt. so daß der Sohlenbereich 12 mit Spitze 32, Ferse 34 und Sohlenrandbereich 21 frei bleibt. Eine handelsübliche Spritzpistole beispielsweise eine Spritzpistole GR 92 der Firma Sata aus Korn-Westheim, Deutschland wird mit einer Polymer-Dispersion 95 gefüllt. Der freie Sohlenbereich 12 des Innenschuh 10 wird mit der Polymer-Dispersion 95 aus der Spritzpistole besprüht bis der gesamte Sohlenbereich 12 visuell homogen mit der Polymer-Dispersion 95 bedeckt ist. Über die Dauer des Sprühvorganges kann die Dicke der Beschichtung 30 eingestellt werden. Anschließend wird zur Aushärtung der Polymer-Dispersion 95 die Beschichtung 30 getrocknet und vulkanisiert.

Von dem erfindungsgemäßen Innenschuh 10 mit Beschichtung 30 im Sohlenbereich 12 wurde die Reibungszahl µ im Verhältnis zu üblichweise verwendeten Schuhbodenmaterialien und dem beschichteten Innenschuhmaterial 15 bestimmt.

Die Durchführung des Versuches und die Auswertung erfolgt entsprechend der DIN 53375. Dazu wird das Reibungsverhalten von einem Innenschuhmaterial 15 mit erfindungsgemäßer Beschichtung 30 gegen zwei Brandsohlenmaterialien untersucht. Der erste Probekörper ist das erfindungsgemäße Innenschuhmaterial 15 mit Beschichtung 30.
Der zweite Probekörper sind zwei Brandsohlenmaterialien als Reibuntergrund. Das erste Brandsohlenmaterial ist das oben beschriebene TEXON® und das zweite Brandsohlenmaterial ist ein Brandsohlenleder.
In Tabelle 1 sind die Ergebnisse dargestellt:

**Tabelle 1**

| Haft- und Reibunsgkoeffizienten | | | | |
|---|---|---|---|---|
| | **Reibuntergrund Texon** | | **Reibuntergrund Brandsohlenleder** | |
| | µ_{Haft} | µ_{Gleit} | µ_{Haft} | µ_{Gleit} |
| Artikel 1 (Hülle) | | | | |
| Probe 1 | 2,05 | 2,02 | 3,42 | 3,09 |
| Probe 2 | 2,19 | 2,20 | 3,50 | 3,25 |
| Probe 3 | 2.41 | 2,39 | 4,14 | 3,45 |

| Artikel 2 (Innenschuh) | | | | |
|---|---|---|---|---|
| Probe 1 | 2,27 | 2,23 | 3,05 | 3,00 |
| Probe 2 | 1,93 | 1,89 | 2,85 | 2,49 |
| Probe 3 | 2,08 | 2,05 | 3,44 | 3,18 |

Das Innenschuhmaterial ist in zwei Ausführungen getestet worden. Artikel 1 (Hülle) ist eine Flächenware in Form eines textilen Laminates 80 mit dem erfindungsgemäßen Überzug 30. Artikel 2 (Innenschuh) stellt den erfindungsgemäßen Innenschuh 10 mit Überzug 30 im Sohlenbereich 12 dar.
Die Versuchsergebnisse zeigen sehr hohe Werte sowohl für die Haft- als auch für den Gleitreibungskoeffizienten. Für die Paarung Überzug 30/ Brandsohlensleder gehen die Werte durchschnittlich über 3. Diese hohen Werte sind auf eine besonders gute Haftung zwischen den Probekörpern zurückzuführen. Bei einer gleichbleibenden Normalkraft F_{N} sind sehr große Reibungskräfte notwendig, um die Probekörper gegeneinander zu bewegen. Daraus resultieren die hohen Reibungskoeffizienten.

Weiterhin wurde die Anzahl der industriellen Waschzyklen ermittelt, ohne das es zu Ablöseerscheinungen zwischen Innenschuhmaterial 15 und Überzug 30 kommt.

Der Innenschuh 10 kann aus dem Außenschuh 20 entnommen und gewaschen werden. Der Waschvorgang entspricht einem industriellen Waschzyklus und kann beispielsweise mit einer Waschmaschine der Marke Electrolux Wascator TT 600 durchgeführt werden.

Der industrielle Waschzyklus für den Innenschuh 10 hat bei dieser Art Waschmaschine folgenden Vorgang, wobei die gewünschte Temperatur für das Waschen größer als 40°C ist und vorzugsweise bei 60°C liegt.

### Hauptwäsche 1

Wasser bis zu einem Niveau von 170 Einheiten wird eingelassen und auf die gewünschte Temperatur erhitzt. 170 Einheiten entspricht eine Wassermenge von 75l in der obengenannten
Waschmaschine. Dieses stellt ein Flottenvehältnis von etwa 1 kg Wäsche zu 51 Wasser dar. Danach wird ein Normalwaschgang-Programm für 20 Minuten mit Waschmittel durchgeführt. Danach wird das Wasser ausgelassen, was etwa eine Minute dauert, und anschließend wird kaltes Leitungswasser beispielsweise um 15±5°C eingelassen.

### Hauptwäsche 2

Wasser bis zu einem Niveau von 170 Einheiten wird eingelassen und auf die gewünschte Temperatur erhitzt. Danach wird ein Normalwaschgang-Programm für 10 Minuten mit Waschmittel durchgeführt. Danach wird das warme Wasser ausgelassen, was etwa eine Minute dauert, und anschließend wird kaltes Leitungswasser beispielsweise um 15±5°C eingelassen.

### Spülen 1

Wasser bis zu einem Niveau von 190 Einheiten wird eingelaufen und auf die gewünschte Temperatur erhitzt. 190 Einheiten entspricht eine Wassermenge von 831 in der obengenannten Waschmaschine. Danach wird ein Normalwaschgang-Programm für 2 Minuten ohne Waschmittel durchgeführt. Danach wird das Wasser ausgelaufen, was etwa eine Minute dauert, und anschließend wird kaltes Leitungswasser beispielsweise um 15±5°C eingelaufen.

Dieser Spülvorgang wird insgesamt zweimal durchgeführt (Spülen 2).

### Schleudern 1

Nach dem dritten Spülvorgang wird die Wäsche geschleudert für 2 Minuten bei Niedertour, welche eine Schwerkraft von 60 G entspricht, und anschließend für 3 Minuten bei Hochtour, welche eine Schwerkraft von 160 G entspricht.

### Spülen 2

Dieser Spülgang ist identisch mit dem ersten Spülvorgang.

### Schleudern 2

Dieser Schleudervorgang ist identisch mit dem ersten Schleudervorgang.

Danach ist der Waschzyklus zu Ende und die Wäsche kann von der Waschmaschine entfernt werden.

Als Waschmittel für den Innenschuh wird vorzugsweise Leggil Super der Firma Henkel KGaA mit 15g/kg Wäsche im ersten Waschvorgang und 10 g/kg Wäsche im zweiten Waschvorgang verwendet.

Der erfindungsgemäße Innenschuh 10 kann sich dem obigen Waschzyklus zehn Mal unterziehen, ohne das es zu Ablöseerscheinungen zwischen Beschichtung 30 und Innenschuhmaterial 15 kommt und das Innenschuhmaterial 15 seine wasserdichten und wasserdampfdurchlässigen Werte verliert. Ablöseerscheinungen treten dann auf, wenn sich der Überzug 30 von dem Innenschuhmaterial trennen kann und eine schützende Unhüllung der Sohlenaußenseite 14 des Innenschuhs 10 nicht mehr gegeben ist.

Weiterhin ist der Innenschuh 10 nach zehn Waschzyklen wasserdicht. Dazu wurde der Innenschuh 10 nach 10 Waschzyklen in einer Testvorrichtung und nach einem Verfahren entsprechend dem US-Patent 4,799,384 auf Wasserdichtheit getestet. Zu diesem Test wird der Innenschuh 10 mit Druckluft belastet und in einen Behälter mit Wasser abgesenkt.

Treten innernhalb der Testzeit Luftbläschen aus dem Innenschuh 10 in das Wasser, liegt keine Wasserdichtheit vor.
Bei dem erfindungsgemäßen Innenschuh 10 traten auch nach 10 Waschzyklen keine Luftbläschen aus, so daß der Innenschuh 10 wasserdicht ist.

### Bezugszeichenliste:

- 1: Schuh
- 4: Achillesfersenbereich
- 6: Vorderfußbereich
- 10: Innenschuh
- 12: Sohlenbereich Innenschuh
- 13: Nähte
- 14: Außenseite Innenschuh
- 15: Innenschuhmaterial
- 16: oberer Innenschuhrand
- 17: Zungenbeutel
- 18: Innenschuhöffnung
- 19: Verstärkungsmaterialien/ Polsterungen
- 20: Außenschuh
- 21: Sohlenrandbereich Innenschuh
- 22: Außenschuhschaft
- 23: Zungenbereich
- 24: Außensohle
- 25: Zunge
- 26: Außenseite Außenschuhschaft
- 27: Brandsohle
- 28: Innenseite Außenschuhschaft
- 29: oberer Rand des Außenschuhschaftes
- 30: Beschichtung
- 32: Spitze Innenschuh
- 34: Ferse Innenschuh
- 36: Ösen
- 38: Außenschuhöffnung
- 39: Oberfläche Brandsohle
- 40: Befestigungsvorrichtung Innenschuh
- 45: Funktionsschicht
- 47: erste Seite Funktionsschicht
- 49: zweite Seite Funktionsschicht
- 50: Befestigungsvorrichtung Außenschuh
- 52: Schuhboden
- 53: Schuhbodenmaterial
- 54: Laufsohle
- 56: Schuhbodeninnenseite
- 60: poröse polymere Schicht
- 62: Druckknöpfe
- 70: hydrophile wasserdampfdurchlässige Schicht
- 80: textiles Laminat
- 82: erstes textiles Flächengebilde
- 84: zweites textiles Flächengebilde
- 86: Nahtabdichtungsband
- 90: Tauchbehälter
- 92: Stange
- 95: Polymer-Dispersion
- 98: Füllmaterial

## Patentansprüche

1. Schuh (1) mit
a) einem Außenschuh (20) mit einer Außenschuhöffnung (38) und
b) einem in dem Außenschuh (20) befindlichen Innenschuh (10),
c) der Außenschuh (20) weist einen, mindestens ein Schuhbodenmaterial (53) enthaltenden Schuhboden (52) mit einer zur Außenschuhöffnung (38) gerichteten Schuhbodeninnenseite (56) auf,
d) der Innenschuh (10) weist ein wasserdichtes Innenschuhmaterial (15) und einen Sohlenbereich (12) mit einer Sohlenaußenseite (14) auf,
e) die Sohlenaußenseite (14) des Innenschuh (10) ist mit einer Beschichtung (30) aus einem Elastomer versehen, und
f) der Innenschuh (10) ist mit dem Außenschuh (20) lösbar verbunden und aus dem Außenschuh (20) herausnehmbar.

2. Schuh (1) nach Anspruch 1,
wobei die Beschichtung (30) eine Reibungszahl von größer 0,9 bezogen auf das Schuhbodenmaterial (53) der Schuhbodeninnenseite (56) aufweist.

3. Schuh (1) nach Anspruch 1,
wobei der Schuhboden (52) eine die Schuhbodeninnenseite (56) bildende Brandsohle (27) aufweist.

4. Schuh (1) nach Anspruch 1,
wobei der Schuhboden (52) eine die Schuhbodeninnenseite (56) bildende Außensohle (24) aufweist.

5. Schuh (1) nach Anspruch 3,
wobei die Brandsohle (27) aus der Gruppe der Materialien wie Leder, Lederersatzstoffe, Kunststoffe, Textilien gewählt ist.

6. Schuh (1) nach Anspruch 3,
wobei die Brandsohle (27) eine Kombination von mindestens zwei Brandsohlenmaterialen aus der Gruppe der Leder, Lederersatzstoffe, Kunststoffe, Textilien darstellt.

7. Schuh (1) nach Anspruch 4
wobei die Außensohle (24) aus der Gruppe der Materialien wie Leder, Gummi, Kunststoffe gewählt ist.

8. Schuh (1) nach Anspruch 1,
wobei das Innenschuhmaterial (15) ein textiles Laminat (80) mit mindestens einer wasserdichten und wasserdampfdurchlässigen Funktionsschicht (45) ist.

9. Schuh (1) nach Anspruch 8,
wobei die Funktionsschicht (45) eine Membrane oder ein Film ist.

10. Schuh (1) nach Anspruch 8,
wobei die Funktionsschicht (45) aus der Gruppe von Stoffen bestehend aus Polyester, Polyamide, Polyolefine enthaltend Polyethylen und Polypropylen, Polyvinylchlorid, Polyketone, Polysulfone, Polycarbonate, Fluorpolymere, Polyacrylate, Polyurethane, Copolyetherester, Copolyetheramide gewählt ist.

11. Schuh (1) nach Anspruch 10,
wobei die Funktionsschicht (45) expandiertes PTFE ist.

12. Schuh (1) nach Anspruch 1, wobei die Beschichtung (30) aus einem vulkanisierten Elastomer ist.

13. Schuh (1) nach Anspruch 1,
wobei das Elastomer synthetische Polymere aufweist.

14. Schuh (1) nach Anspruch 13, wobei das Elastomer aus der Gruppe der Silikone, thermo-plastische Elastomere, Polyurethane, thermo-plastische Polyurethane ausgewählt ist.

15. Schuh (1) nach Anspruch 1, wobei das Elastomer aus einer Polymer-Dispersion, einer Polymer-Lösung, einer Polymer-Schmelze gebildet ist.

16. Schuh (1) nach Anspruch 15,
wobei die Polymer-Dispersion (95) aus der Gruppe der Polychloropren Homopolymere (CR), der Acrylnitril-Butadien-Copolymere (NBR) und der carboxylierten Acrylnitril-Butadien-Copolymers (XNBR), Polyurethane ausgewählt ist.

17. Schuh (1) nach Anspruch 15,
wobei die Polymer-Dispersion (95) Naturkautschuk aufweist.

18. Schuh (1) nach Anspruch 15,
wobei die Polymer-Dispersion (95) eine Polychloropren-Dispersion ist.

19. Schuh (1) nach Anspruch 1,
wobei der Innenschuh (10) mindestens 10 industrielle Waschzyklen aushält.

20. Schuh (1) nach Anspruch 19,
wobei der Innenschuh (10) nach mindestens 10 industrielle Waschzyklen wasserdicht ist.

21. Schuh (1) nach Anspruch 1,
wobei das Innenschuhmaterial (15) einen Wassereingangsdruck von größer als 13kPa standhält.

22. Schuh (1) nach Anspruch 8,
wobei das textile Laminat (80) ein erstes textiles Flächengebilde (82) enthält, welches auf eine erste Seite (47) der Funktionsschicht (45) laminiert ist.

23. Schuh (1) nach Anspruch 22,
wobei ein zweites textiles Flächengebilde (84) auf eine zweite Seite (49) der Funktionsschicht (45) laminiert ist.

24. Schuh (1) nach Anspruch 22,
wobei das erste textile Flächengebilde (82) ein Gewebe, ein Gestricke, ein Vlies oder ein Gewirke ist.

25. Schuh (1) nach Anspruch 23,
wobei das zweite textile Flächengebilde (84) ein Gewebe, ein Gestricke, ein Vlies oder ein Gewirke ist.

26. Schuh (1) nach Anspruch 1,
wobei der Innenschuh (10) mindestens zwei Innenschuhmaterialstücke (15) aufweist, welche durch mindestens eine Naht (13) miteinander verbunden sind.

27. Schuh (1) nach Anspruch 26,
wobei die mindestens eine Naht (13) des Innenschuh (10) mit einem wasserdichten Nahtabdichtungsband (86) verschweißt ist.

28. Schuh (1) nach Anspruch 1,
wobei die Beschichtung (30) vollständig den Sohlenbereich (12) bedeckt.

29. Schuh (1) nach Anspruch 1,
wobei der Innenschuh (10) einen oberen Innenschuhrand 16) mit einer ersten Befestigungsvorrichtung (40) und der Außenschuh (20) einen oberen Außenschuhrand (29) mit einer zweiten Befestigungsvorrichtung (50) aufweist und der Innenschuh (10) in dem Außenschuh (20) durch ein Verschließen der ersten Befestigungsvorrichtung (40) mit der zweiten Befestigungsvorrichtung (50) lösbar verbunden ist.

30. Verfahren zur Herstellung eines Innenschuhes (10) mit einem Sohlenbereich (12) und mit einer Befestigungsvorrichtung (40) zum lösbaren Verbinden mit einem Außenschuh (20) mit den folgenden Schritten:
a) Bereitstellen eines Innenschuhs (10) aus einem wasserdichten und wasserdampfdurchlässigen Innenschuhmaterial
b) Einführen eines Füllmaterials (98) in das Innere eines Innenschuhs (10)
c) Beschichten des Sohlenbereiches (12) des Innenschuhs (10) mit einem Elastomer
d) Trocknen der Beschichtung (30)
e) Vulkanisieren der Beschichtung (30)

31. Verfahren nach Anspruch 30,
wobei im Schritt d) das Trocknen bei einer Temperatur von 70 °C in einer Zeit von maximal 30 min erfolgt.

32. Verfahren nach Anspruch 30, wobei im Schritt e) das Vulkanisieren bei einer Temperatur von 120 °C in einer Zeit von maximal 20 min erfolgt.

33. Verfahren nach Anspruch 30, wobei als Füllmaterial (98) ein Schuhleisten verwendet wird.

34. Verfahren nach Anspruch 30, wobei das Beschichten ein Tauchen, ein Streichen, ein Besprühen ist.

35. Verfahren nach Anspruch 30, wobei das Elastomer synthetische Polymere aufweist.

36. Verfahren nach Anspruch 35, wobei das Elastomer aus der Gruppe der Silikone, thermo-plastische Elastomere, Polyurethane, thermo-plastische Polyurethane ausgewählt ist.

37. Verfahren nach Anspruch 30,
wobei das Elastomer aus einer Polymer-Dispersion, einer Polymer-Lösung, einer Polymer-Schmelze gebildet ist.

38. Verfahren nach Anspruch 37,
wobei die Polymer-Dispersion (95) aus der Gruppe der Polychloropren Homopolymere (CR), der Acrylnitril-Butadien-Copolymere (NBR) und der carboxylierten Acrylnitril-Butadien-Copolymers (XNBR), Polyurethane ausgewählt ist.

39. Verfahren nach Anspruch 37,
wobei die Polymer-Dispersion (95) Naturkautschuk enthält.

40. Verfahren nach Anspruch 37,
wobei die Polymer-Dispersion (95) eine Polychloropren-Dispersion ist.

41. Verfahren nach Anspruch 37,
wobei die Polymer-Dispersion (95) eine Viskosität von 40-600 mPa·s hat.

42. Verfahren nach Anspruch 37,
wobei die Polymer-Dispersion (95) eine Viskosität von 40-80 mPa·s hat.

43. Innenschuh (10) mit einer Befestigungsvorrichtung (40) zur lösbaren Befestigung des Innenschuhes (10) in einem Außenschuh (20),
wobei der ein wasserdichtes und wasserdampfdurchlässiges Innenschuhmaterial (15) aufweisende Innenschuh (10) einen Sohlenbereich (12) mit einer Sohlenaußenseite (14) hat, **dadurch gekennzeichnet, daß**
die Sohlenaußenseite (14) mit einer Beschichtung (30) aus einem Elastomer versehen ist.

44. Innenschuh (10) nach Anspruch 43,
wobei die Beschichtung (30) aus einem vulkanisierten Elastomer ist.

45. Innenschuh (10) nach Anspruch 43,
wobei das Innenschuhmaterial (15) ein Material mit Poren aufweist und die Beschichtung (30) mindestens teilweise in die Poren hineinpenetriert.

46. Innenschuh (10) nach Anspruch 43,
wobei das Innenschuhmaterial (15) ein Material ohne Poren aufweist und die Beschichtung (30) mindestens an der Sohlenaußenseite (14) haftet.

47. Innenschuh (10) nach Anspruch 43,
wobei das Innenschuhmaterial (15) ein textiles Laminat (80) mit mindestens einer wasserdichten und wasserdampfdurchlässigen Funktionsschicht (45) ist.

48. Innenschuh (10) nach Anspruch 47,
wobei die Funktionsschicht (45) eine Membrane oder ein Film ist.

49. Innenschuh (10) nach Anspruch 48,
wobei die Funktionsschicht (45) aus der Gruppe von Stoffen bestehend aus Polyester, Polyamide, Polyolefine enthaltend Polyethylen und Polypropylen, Polyvinylchlorid, Polyketone, Polysulfone, Polycarbonate, Fluorpolymere, Polyacrylate, Polyurethane, Copolyetherester, Copolyetheramide gewählt ist.

50. Innenschuh (10) nach Anspruch 48, wobei die Funktionsschicht (45) expandiertes PTFE ist.

51. Innenschuh (10) nach Anspruch 43, wobei das Elastomer synthetische Polymere aufweist.

52. Innenschuh (10) nach Anspruch 43, wobei das Elastomer aus der Gruppe der Silikone, thermo-plastische Elastomere, Polyurethane, thermo-plastische Polyurethane ausgewählt ist.

53. Innenschuh (10) nach Anspruch 43, wobei das Elastomer aus einer Polymer-Dispersion, einer Polymer-Lösung, einer Polymer-Schmelze gebildet ist.

54. Innenschuh (10) nach Anspruch 53,
wobei die Polymer-Dispersion (95) aus der Gruppe der Polychloropren Homopolymere (CR), der Acrylnitril-Butadien-Copolymere (NBR) und der carboxylierten Acrylnitril-Butadien-Copolymers (XNBR), Polyurethane ausgewählt ist.

55. Innenschuh (10) nach Anspruch 53,
wobei die Polymer-Dispersion (95) Naturkautschuk aufweist.

56. Innenschuh (10) nach Anspruch 53,
wobei die Polymer-Dispersion (95) eine Polychloropren-Dispersion ist.

57. Innenschuh (10) nach Anspruch 43,
wobei der Innenschuh (10) mindestens 10 industrielle Waschzyklen aushält.

58. Innenschuh (10) nach Anspruch 43,
wobei der Innenschuh (10) nach mindestens 10 industriellen Waschzyklen wasserdicht ist.

59. Innenschuh (10) nach Anspruch 43,
wobei das Innenschuhmaterial (15) einen Wassereingangsdruck von größer als 13kPa standhält.

60. Innenschuh (10) nach Anspruch 47,
wobei das textile Laminat (80) ein erstes textiles Flächengebilde (82) enthält, welches auf eine erste Seite (47) der Funktionsschicht (45) laminiert ist.

61. Innenschuh (10) nach Anspruch 60,
wobei ein zweites textiles Flächengebilde (84) auf eine zweite Seite (49) der Funktionsschicht (45) laminiert ist.

62. Innenschuh (10) nach Anspruch 60
wobei das erste textile Flächengebilde (82) ein Gewebe, ein Gestricke, ein Vlies oder ein Gewirke ist.

63. Innenschuh (10) nach Anspruch 61,
wobei das zweite textile Flächengebilde (84) ein Gewebe, ein Gestricke, ein Vlies oder ein Gewirke ist.

## Claims

1. Shoe (1) comprising
a) an outer shoe (20) having an outer shoe opening (38) and
b) an inner shoe (10) in the outer shoe (20),
c) the outer shoe (20) has a shoe bottom (52) containing at least one shoe bottom material (53) and having a shoe bottom inner surface (56) facing the outer shoe opening (38),
d) the inner shoe (10) contains a waterproof inner shoe material (15) and a sole region (12) with a sole outer surface (14),
e) the sole outer surface (14) of the inner shoe (10) has been provided with a coating (30) made up of an elastomer, and
f) the inner shoe (10) is releasably attached to the outer shoe (20) and can be removed from the outer shoe (20).

2. Shoe (1) according to Claim 1,
wherein the coating (30) has a coefficient of friction greater than 0.9 based on the shoe bottom material (53) of the shoe bottom inner surface (56).

3. Shoe (1) according to Claim 1,
wherein the shoe bottom (52) comprises an insole (27) forming the shoe bottom inner surface (56).

4. Shoe (1) according to Claim 1,
wherein the shoe bottom (52) comprises an outsole (24) forming the shoe bottom inner surface (56).

5. Shoe (1) according to Claim 3,
wherein the insole (27) is selected from the group of materials such as leather, leather substitutes, plastics, textiles.

6. Shoe (1) according to Claim 3,
wherein the insole (27) is a combination of at least two insole materials selected from the group of leathers, leather substitutes, plastics, textiles.

7. Shoe (1) according to Claim 4,
wherein the outsole (24) is selected from the group of materials such as leather, rubber, plastics.

8. Shoe (1) according to Claim 1,
wherein the inner shoe material (15) is a textile laminate (80) comprising at least one waterproof and water-vapour-permeable functional layer (45).

9. Shoe (1) according to Claim 8,
wherein the functional layer (45) is a membrane or a film.

10. Shoe (1) according to Claim 8,
wherein the functional layer (45) is selected from the group of materials consisting of polyesters, polyamides, polyolefins including polyethylene and polypropylene, polyvinyl chloride, polyketones, polysulphones, polycarbonates, fluoropolymers, polyacrylates, polyurethanes, copolyetheresters and copolyetheramides.

11. Shoe (1) according to Claim 10,
wherein the functional layer (45) is expanded PTFE.

12. Shoe (1) according to Claim 1, wherein the coating (30) is made of a vulcanized elastomer.

13. Shoe (1) according to Claim 1,
wherein the elastomer comprises synthetic polymers.

14. Shoe (1) according to Claim 13, wherein the elastomer is selected from the group of silicones, thermoplastic elastomers, polyurethanes, thermoplastic polyurethanes.

15. Shoe (1) according to Claim 1, wherein the elastomer is formed from a polymer dispersion, a polymer solution, a polymer melt.

16. Shoe (1) according to Claim 15,
wherein the polymer dispersion (95) is selected from the group of the polychloroprene homopolymers (CR), the acrylonitrile-butadiene copolymers (NBR) and the carboxylated acrylonitrile-butadiene copolymers (XNBR) and polyurethanes.

17. Shoe (1) according to Claim 15,
wherein the polymer dispersion (95) comprises natural rubber.

18. Shoe (1) according to Claim 15,
wherein the polymer dispersion (95) is a polychloroprene dispersion.

19. Shoe (1) according to Claim 1,
wherein the inner shoe (10) withstands at least 10 industrial washing cycles.

20. Shoe (1) according to Claim 19,
wherein the inner shoe (10) is waterproof after at least 10 industrial washing cycles.

21. Shoe (1) according to Claim 1,
wherein the inner shoe material (15) withstands a water ingress pressure of greater than 13 kPa.

22. Shoe (1) according to Claim 8,
wherein the textile laminate (80) comprises a first textile fabric (82) which is laminated onto a first side (47) of the functional layer (45).

23. Shoe (1) according to Claim 22,
wherein a second textile fabric (84) is laminated onto a second side (49) of the functional layer (45).

24. Shoe (1) according to Claim 22,
wherein the first textile fabric (82) is a woven fabric, a consecutive course formation knitted fabric, a non-woven fabric or a synchronous course formation knitted fabric.

25. Shoe (1) according to Claim 23,
wherein the second textile fabric (84) is a woven fabric, a consecutive course formation knitted fabric, a non-woven fabric or a synchronous course formation knitted fabric.

26. Shoe (1) according to Claim 1,
wherein the inner shoe (10) comprises at least two inner shoe material pieces (15) which are joined by at least one seam (13).

27. Shoe (1) according to Claim 26,
wherein the at least one seam (13) of the inner shoe (10) is sealed with a waterproof seam sealing tape (86).

28. Shoe (1) according to Claim 1,
wherein the coating (30) completely covers the sole region (12).

29. Shoe (1) according to Claim 1,
wherein the inner shoe (10) has an upper inner shoe edge (16) having a first securing means (14) and the outer shoe (20) has an upper outer shoe edge (29) having a second securing means (50) and the inner shoe (10) is releasably attached to the outer shoe (20) by attaching the first securing means (40) to the second securing means (50).

30. Process for producing an inner shoe (10) having a sole region (12) and having a securing means (40) for releasable attachment to an outer shoe (20), which comprises the following steps:
a) providing an inner shoe (10) comprising a waterproof and water-vapour-permeable inner shoe material
b) introducing a filler material (98) into the interior of an inner shoe (10)
c) coating the sole region (12) of the inner shoe (10) with an elastomer
d) drying the coating (30)
e) vulcanizing the coating (30).

31. Process according to Claim 30,
wherein the drying of step d) is effected at a temperature of 70°C in a time of not more than 30 min.

32. Process according to Claim 30, wherein the vulcanizing of step e) is effected at a temperature of 120°C in a time of not more than 20 min.

33. Process according to Claim 30, wherein the filler material (98) is a shoe last.

34. Process according to Claim 30, wherein the coating is effected by dipping, brushing, spraying.

35. Process according to Claim 30, wherein the elastomer comprises synthetic polymers.

36. Process according to Claim 35, wherein the elastomer is selected from the group of silicones, thermoplastic elastomers, polyurethanes, thermoplastic polyurethanes.

37. Process according to Claim 30,
wherein the elastomer is formed from a polymer dispersion, a polymer solution, a polymer melt.

38. Process according to Claim 37,
wherein the polymer dispersion (95) is selected from the group of the polychloroprene homopolymers (CR), the acrylonitrile-butadiene copolymers (NBR) and the carboxylated acrylonitrile-butadiene copolymers (XNBR), polyurethanes.

39. Process according to Claim 37,
wherein the polymer dispersion (95) comprises natural rubber.

40. Process according to Claim 37,
wherein the polymer dispersion (95) is a polychloroprene dispersion.

41. Process according to Claim 37,
wherein the polymer dispersion (95) has a viscosity of 40 to 600 mPa*s.

42. Process according to Claim 37,
wherein the polymer dispersion (95) has a viscosity of 40 to 80 mPa*s.

43. Inner shoe (10) having a securing means (40) for releasably securing the inner shoe (10) in an outer shoe (20),
wherein the inner shoe (10), which comprises a waterproof and water-vapour-permeable inner shoe material (15), has a sole region (12) with a sole outer surface (14), **characterized in that** the sole outer surface (14) is provided with a coating (30) which comprises an elastomer.

44. Inner shoe (10) according to Claim 43,
wherein the coating (30) comprises a vulcanized elastomer.

45. Inner shoe (10) according to Claim 43,
wherein the inner shoe material (15) comprises a material with pores and the coating (30) penetrates at least partially into the pores.

46. Inner shoe (10) according to Claim 43,
wherein the inner shoe material (15) comprises a material without pores and the coating (30) adheres at least to the sole outer surface (14).

47. Inner shoe (10) according to Claim 43,
wherein the inner shoe material (15) is a textile laminate (80) comprising at least one waterproof and water-vapour-permeable functional layer (45).

48. Inner shoe (10) according to Claim 47,
wherein the functional layer (45) is a membrane or a film.

49. Inner shoe (10) according to Claim 48,
wherein the functional layer (45) is selected from the group of materials consisting of polyesters, polyamides, polyolefins including polyethylene and polypropylene, polyvinyl chloride, polyketones, polysulphones, polycarbonates, fluoropolymers, polyacrylates, polyurethanes, copolyetheresters, copolyetheramides.

50. Inner shoe (10) according to Claim 48, wherein the functional layer (45) is expanded PTFE.

51. Inner shoe (10) according to Claim 43, wherein the elastomer comprises synthetic polymers.

52. Inner shoe (10) according to Claim 43, wherein the elastomer is selected from the group of silicones, thermoplastic elastomers, polyurethanes, thermoplastic polyurethanes.

53. Inner shoe (10) according to Claim 43, wherein the elastomer is formed from a polymer dispersion, a polymer solution, a polymer melt.

54. Inner shoe (10) according to Claim 53,
wherein the polymer dispersion (95) is selected from the group of the polychloroprene homopolymers (CR), the acrylonitrile-butadiene copolymers (NBR) and the carboxylated acrylonitrile-butadiene copolymers (XNBR), polyurethanes.

55. Inner shoe (10) according to Claim 53,
wherein the polymer dispersion (95) comprises natural rubber.

56. Inner shoe (10) according to Claim 53,
wherein the polymer dispersion (95) is a polychloroprene dispersion.

57. Inner shoe (10) according to Claim 43,
wherein the inner shoe (10) withstands at least 10 industrial washing cycles.

58. Inner shoe (10) according to Claim 43,
wherein the inner shoe (10) is waterproof after at least 10 industrial washing cycles.

59. Inner shoe (10) according to Claim 43,
wherein the inner shoe material (15) withstands a water ingress pressure of greater than 13 kPa.

60. Inner shoe (10) according to Claim 47,
wherein the textile laminate (80) comprises a first textile fabric (82) which is laminated onto a first side (47) of the functional layer (45).

61. Inner shoe (10) according to Claim 60,
wherein a second textile fabric (84) is laminated onto a second side (49) of the functional layer (45).

62. Inner shoe (10) according to Claim 60,
wherein the first textile fabric (82) is a woven fabric, a consecutive course formation knitted fabric, a non-woven fabric or a synchronous course formation knitted fabric.

63. Inner shoe (10) according to Claim 61,
wherein the second textile fabric (84) is a woven fabric, a consecutive course formation knitted fabric, a non-woven fabric or a synchronous course formation knitted fabric.

## Revendications

1. Chaussure (1) comprenant
a) une chaussure extérieure (20) avec une ouverture de chaussure extérieure (38) et
b) un chausson intérieur (10) se trouvant dans la chaussure extérieure (20),
c) la chaussure extérieure (20) présentant une base de chaussure (52) contenant un matériau de base de chaussure (53) avec un côté interne de la base de chaussure (56) orienté vers l'ouverture de chaussure extérieure (38),
d) le chausson intérieur (10) présentant un matériau de chausson intérieur imperméable à l'eau (15) et une région de semelle (12) avec un côté extérieur de semelle (14),
e) le côté extérieur de semelle (14) du chausson intérieur (10) étant pourvu d'un revêtement (30) en élastomère, et
f) le chausson intérieur (10) étant attaché de manière détachable à la chaussure extérieure (20) et pouvant être retiré de la chaussure extérieure (20).

2. Chaussure (1) selon la revendication 1,
dans laquelle le revêtement (30) présente un coefficient de frottement supérieur à 0,9 par rapport au matériau de la base de chaussure (53) du côté interne de la base de chaussure (56).

3. Chaussure (1) selon la revendication 1,
dans laquelle la base de chaussure (52) présente une semelle intérieure (27) formant le côté interne de la base de chaussure (56).

4. Chaussure (1) selon la revendication 1,
dans laquelle la base de chaussure (52) présente une semelle extérieure (24) formant le côté interne de la base de chaussure (56).

5. Chaussure (1) selon la revendication 3,
dans laquelle la semelle intérieure (27) est choisie parmi le groupe des matières telles que le cuir, les succédanés de cuir, les matières synthétiques, et les textiles.

6. Chaussure (1) selon la revendication 3,
dans laquelle la semelle intérieure (27) est constituée d'une combinaison d'au moins deux matières de semelle intérieure parmi le groupe du cuir, des succédanés de cuir, des matières synthétiques, et des textiles.

7. Chaussure (1) selon la revendication 4,
dans laquelle la semelle extérieure (24) est choisie parmi le groupe des matières telles que le cuir, le caoutchouc, et les matières synthétiques.

8. Chaussure (1) selon la revendication 4,
dans laquelle la matière du chausson intérieur (15) est un stratifié textile (80) avec au moins une couche fonctionnelle (45) imperméable à l'eau et perméable à la vapeur d'eau.

9. Chaussure (1) selon la revendication 8,
dans laquelle la couche fonctionnelle (45) est une membrane ou un film.

10. Chaussure (1) selon la revendication 8,
dans laquelle la couche fonctionnelle (45) est choisie parmi le groupe des matières constituées de polyester, de polyamides, de polyoléfines contenant du polyéthylène et du polypropylène, du polychlorure de vinyle, des polycétones, des polysulfones, des polycarbonates, des polymères fluorés, des polyacrylates, des polyuréthanes, des copolyétheresters, et des copolyétheramides.

11. Chaussure (1) selon la revendication 10,
dans laquelle la couche fonctionnelle (45) est du PTFE expansé.

12. Chaussure (1) selon la revendication 1,
dans laquelle le revêtement (30) est constitué d'un élastomère vulcanisé.

13. Chaussure (1) selon la revendication 1,
dans laquelle l'élastomère présente des polymères synthétiques.

14. Chaussure (1) selon la revendication 13,
dans laquelle l'élastomère est choisi parmi le groupe des silicones, des élastomères thermoplastiques, des polyuréthanes, et des polyuréthanes thermoplastiques.

15. Chaussure (1) selon la revendication 1,
dans laquelle l'élastomère est formé par une dispersion de polymère, une solution de polymère, et une fusion de polymère.

16. Chaussure (1) selon la revendication 15,
dans laquelle la dispersion de polymère (95) est choisie parmi le groupe des homopolymères polychloroprène (CR), des copolymères acrylonitrile-butadiène (NBR) et du copolymère acrylonitrile-butadiène carboxylé (XNBR), et des polyuréthanes.

17. Chaussure (1) selon la revendication 15,
dans laquelle la dispersion de polymère (95) présente du caoutchouc naturel.

18. Chaussure (1) selon la revendication 15,
dans laquelle la dispersion de polymère (95) est une dispersion de polychloroprène.

19. Chaussure (1) selon la revendication 1,
dans laquelle le chausson intérieur (10) supporte au moins 10 cycles de lavage industriel.

20. Chaussure (1) selon la revendication 19,
dans laquelle le chausson intérieur (10) est imperméable à l'eau après au moins 10 cycles de lavage industriel.

21. Chaussure (1) selon la revendication 1,
dans laquelle le matériau du chausson intérieur (15) supporte une pression d'entrée d'eau supérieure à 13 kPa.

22. Chaussure (1) selon la revendication 8,
dans laquelle le stratifié textile (80) contient une première structure en nappe textile (82) qui est stratifiée sur un premier côté (47) de la couche fonctionnelle (45).

23. Chaussure (1) selon la revendication 22,
dans laquelle une deuxième structure en nappe textile (84) est stratifiée sur un deuxième côté (49) de la couche fonctionnelle (45).

24. Chaussure (1) selon la revendication 22,
dans laquelle la première structure en nappe textile (82) est un tissu, un tissu à mailles, un voile ou un tissu tricoté.

25. Chaussure (1) selon la revendication 23,
dans laquelle la deuxième structure en nappe textile (84) est un tissu, un tissu à mailles, un voile ou un tissu tricoté.

26. Chaussure (1) selon la revendication 1,
dans laquelle le chausson intérieur (10) présente au moins deux pièces de matériau de chausson intérieur (15), qui sont connectées l'une à l'autre par au moins une couture (13).

27. Chaussure (1) selon la revendication 26,
dans laquelle l'au moins une couture (13) du chausson intérieur (10) est soudée à une bande d'étanchéité de couture imperméable à l'eau (86).

28. Chaussure (1) selon la revendication 1,
dans laquelle le revêtement (30) recouvre complètement la région de la semelle (12).

29. Chaussure (1) selon la revendication 1,
dans laquelle le chausson intérieur (10) présente un bord de chausson intérieur supérieur (16) avec un premier dispositif de fixation (40) et la chaussure extérieure (20) présente un bord de chaussure extérieure supérieur (29) avec un deuxième dispositif de fixation (50) et le chausson intérieur (10) est connecté de manière détachable dans la chaussure extérieure (20) par une fermeture du premier dispositif de fixation (40) au deuxième dispositif de fixation (50).

30. Procédé de fabrication d'un chausson intérieur (10) avec une région de semelle (12) et avec un dispositif de fixation (40) pour la connexion détachable à une chaussure extérieure (20), ayant les étapes suivantes :
a) mise à disposition d'un chausson intérieur (10) en un matériau de chausson intérieur imperméable à l'eau et perméable à la vapeur d'eau,
b) introduction d'un matériau de remplissage (98) à l'intérieur d'un chausson intérieur (10),
c) revêtement de la région de la semelle (12) du chausson intérieur (10) avec un élastomère,
d) séchage du revêtement (30),
e) vulcanisation du revêtement (30).

31. Procédé selon la revendication 30,
dans lequel, dans l'étape d), le séchage est effectué à une température de 70°C en un temps de 30 min au maximum.

32. Procédé selon la revendication 30, dans lequel, dans l'étape e), la vulcanisation est effectuée à une température de 120°C en un temps de 20 min au maximum.

33. Procédé selon la revendication 30, dans lequel on utilise comme matière de remplissage (98), une forme de chaussure.

34. Procédé selon la revendication 30, dans lequel le revêtement est une immersion, une enduction, une pulvérisation.

35. Procédé selon la revendication 30, dans lequel l'élastomère présente des polymères synthétiques.

36. Procédé selon la revendication 35, dans lequel l'élastomère est choisi parmi le groupe des silicones, des élastomères thermoplastiques, des polyuréthanes, des polyuréthanes thermoplastiques.

37. Procédé selon la revendication 30,
dans lequel l'élastomère est formé par une dispersion de polymère, une solution de polymère, une fusion de polymère.

38. Procédé selon la revendication 37,
dans lequel la dispersion de polymère (95) est choisie parmi le groupe des homopolymères polychloroprène (CR), des copolymères acrylonitrile-butadiène (NBR) et du copolymère acrylonitrile-butadiène carboxylé (XNBR), et des polyuréthanes.

39. Procédé selon la revendication 37,
dans lequel la dispersion de polymère (95) contient du caoutchouc naturel.

40. Procédé selon la revendication 37,
dans lequel la dispersion de polymère (95) est une dispersion de polychloroprène.

41. Procédé selon la revendication 37,
dans lequel la dispersion de polymère (95) a une viscosité de 40-600 mPa*s.

42. Procédé selon la revendication 37,
dans lequel la dispersion de polymère (95) a une viscosité de 40-80 mPa*s.

43. Chausson intérieur (10) avec un dispositif de fixation (40) pour la fixation détachable du chausson intérieur (10) dans une chaussure extérieure (20),
dans lequel le chausson intérieur (10) présentant un matériau de chausson intérieur (15) imperméable à l'eau et perméable à la vapeur d'eau a une région de semelle (12) avec un côté extérieur de semelle (14), **caractérisé en ce que**
le côté extérieur de la semelle (14) est pourvu d'un revêtement (30) en élastomère.

44. Chausson intérieur (10) selon la revendication 43,
dans lequel le revêtement (30) est constitué d'un élastomère vulcanisé.

45. Chausson intérieur (10) selon la revendication 43,
dans lequel le matériau du chausson intérieur (15) présente un matériau avec des pores et le revêtement (30) pénètre au moins partiellement dans les pores.

46. Chausson intérieur (10) selon la revendication 43,
dans lequel le matériau du chausson intérieur (15) présente un matériau sans pores et le revêtement (30) adhère au moins sur le côté extérieur de la semelle (14).

47. Chausson intérieur (10) selon la revendication 43,
dans lequel le matériau du chausson intérieur (15) est un stratifié textile (80) avec au moins une couche fonctionnelle (45) imperméable à l'eau et perméable à la vapeur d'eau.

48. Chausson intérieur (10) selon la revendication 47,
dans lequel la couche fonctionnelle (45) est une membrane ou un film.

49. Chausson intérieur (10) selon la revendication 48,
dans lequel la couche fonctionnelle (45) est choisie parmi le groupe des matières constituées de polyester, de polyamides, de polyoléfines contenant du polyéthylène et du polypropylène, du polychlorure de vinyle, des polycétones, des polysulfones, des polycarbonates, des polymères fluorés, des polyacrylates, des polyuréthanes, des copolyétheresters, et des copolyétheramides.

50. Chausson intérieur (10) selon la revendication 48,
dans lequel la couche fonctionnelle (45) est du PTFE expansé.

51. Chausson intérieur (10) selon la revendication 43,
dans lequel l'élastomère présente des polymères synthétiques.

52. Chausson intérieur (10) selon la revendication 43,
dans lequel l'élastomère est choisi parmi le groupe des silicones, des élastomères thermoplastiques, des polyuréthanes, et des polyuréthanes thermoplastiques.

53. Chausson intérieur (10) selon la revendication 43,
dans lequel l'élastomère est formé à partir d'une dispersion de polymère, d'une solution de polymère, d'une fusion de polymère.

54. Chausson intérieur (10) selon la revendication 53,
dans lequel la dispersion de polymère (95) est sélectionnée à partir du groupe des homopolymères polychloroprène (CR), des copolymères acrylonitrile-butadiène (NBR) et du copolymère acrylonitrile-butadiène carboxylé (XNBR), et des polyuréthanes.

55. Chausson intérieur (10) selon la revendication 53,
dans lequel la dispersion de polymère (95) présente du caoutchouc naturel.

56. Chausson intérieur (10) selon la revendication 53,
dans lequel la dispersion de polymère (95) est une dispersion de polychloroprène.

57. Chausson intérieur (10) selon la revendication 43,
dans lequel le chausson intérieur (10) supporte au moins 10 cycles de lavage industriel.

58. Chausson intérieur (10) selon la revendication 43,
dans lequel le chausson intérieur (10) est imperméable à l'eau après au moins 10 cycles de lavage industriel.

59. Chausson intérieur (10) selon la revendication 43,
dans lequel le matériau du chausson intérieur (15) supporte une pression d'entrée d'eau supérieure à 13 kPa.

60. Chausson intérieur (10) selon la revendication 47,
dans lequel le stratifié textile (80) contient une première structure en nappe textile (82) qui est stratifiée sur un premier côté (47) de la couche fonctionnelle (45).

61. Chausson intérieur (10) selon la revendication 60,
dans lequel une deuxième structure en nappe textile (84) est stratifiée sur un deuxième côté (49) de la couche fonctionnelle (45).

62. Chausson intérieur (10) selon la revendication 60,
dans lequel la première structure en nappe textile (82) est un tissu, un tissu à mailles, un voile ou un tissu tricoté.

63. Chausson intérieur (10) selon la revendication 61,
dans lequel la deuxième structure en nappe textile (84) est un tissu, un tissu à mailles, un voile ou un tissu tricoté.
